# FASCICULE DE BREVET EUROPEEN

(11) **EP 1 071 115 B1**
(45) Date de publication et mention de la délivrance du brevet: **31.05.2006**
(21) Numéro de dépôt: 00402021.0
(22) Date de dépôt: 13.07.2000
(51) Int. Cl.: H01K 11/00, H01K 1/04, H01K 7/00

(54) **Emetteur de rayonnement infrarouge en bande III et matériau composite permettant l'émission d'un tel rayonnement**
Strahler von Infrarotstrahlung im Band III und Verbundmaterial, welches die Emission von solcher Strahlung erlaubt
Range III infrared emitter and composite material for the emission of such a radiation

(30) Priorité: 21.07.1999 FR 9909436
(43) Date de publication de la demande: 24.01.2001
(73) Titulaire: Aerospatiale Matra Missiles, 75116 Paris (FR)
(72) Inventeur: Seguy, Patrice, 91430 Igny (FR); Alonso, Valérie, 92000 Nanterre (FR)
(74) Mandataire: Hauer, Bernard

(56) Documents cités:
- US-A- 4 824 730
- US-A- 5 028 760
- US-A- 5 285 131
- US-A- 5 356 724
- PATENT ABSTRACTS OF JAPAN vol. 003, no. 073 (M-063), 23 juin 1979 (1979-06-23) & JP 54 049644 A (HITACHI HEATING APPLIANCE CO LTD), 19 avril 1979 (1979-04-19)
- PATENT ABSTRACTS OF JAPAN vol. 017, no. 608 (E-1457), 9 novembre 1993 (1993-11-09) & JP 05 190157 A (SHOWA DEVICE PLANT KK), 30 juillet 1993 (1993-07-30)
- PATENT ABSTRACTS OF JAPAN vol. 014, no. 371 (E-0963), 10 août 1990 (1990-08-10) & JP 02 135659 A (TOSHIBA GLASS CO LTD), 24 mai 1990 (1990-05-24)
- PATENT ABSTRACTS OF JAPAN vol. 013, no. 356 (E-803), 9 août 1989 (1989-08-09) & JP 01 117287 A (BROTHER IND LTD), 10 mai 1989 (1989-05-10)
- PATENT ABSTRACTS OF JAPAN vol. 1999, no. 06, 31 mars 1999 (1999-03-31) & JP 01 091819 A (UBE IND LTD), 11 avril 1989 (1989-04-11)

## Description

La présente invention concerne un émetteur de rayonnement infrarouge en bande III et un matériau composite permettant l'émission d'un tel rayonnement infrarouges. JP-A-05190157 divulgue un émetteur comportant un matériau composite, qui comprend un métal sur lequel est déposée une couche mince de Al₂O₃, dont l'émissivité est supérieure à 0,8 pour les longueurs d'onde comprises entre 8µm et 10µm et supérieure à 0,2 pour les longueurs d'onde inférieures à 6µm.

On connaît des émetteurs de rayonnement infrarouge en bande II (longueurs d'onde du rayonnement infrarouge de 3 à 5 µm) susceptibles d'être montés sur un engin volant, par exemple un avion cible, pour simuler la signature optique de certains types d'aéronef, en particulier dans le but de permettre la mise en oeuvre de tirs d'essai pour des armes,telles que des missiles, de destruction d'aéronef.

La présente invention concerne un émetteur susceptible d'émettre des rayonnements infrarouges en bande III (8 à 12 µm de longueur d'onde) et destiné, en particulier, à être utilisé dans le même type d'application, pour simuler la signature optique d'autres types d'aéronef.

On sait que, pour de telles applications (montage sur un aéronef volant à vitesses élevées, pour simuler la signature optique d'avions émettant en bande III), l'émetteur doit présenter des caractéristiques particulières, concernant notamment :
- la luminance, qui doit être de l'ordre de 100 W/sr entre 8 et 10 µm de longueur d'onde ;
- la tenue aux contraintes d'environnement mécanique et climatique, qui doit être compatible avec les conditions d'utilisation envisagées (montage sur un engin volant pouvant voler jusqu'à une vitesse proche de Mach 1 et pouvant monter jusqu'à une altitude de 4 000 m) ;
- l'encombrement (la surface émissive doit rester inférieure à quelques centaines de cm²); et
- le coût qui doit rester faible.

De nombreuses solutions sont envisageables, mais aucune d'elles ne permet de satisfaire à toutes les conditions précitées. A titre d'illustration, on peut citer :
- une solution pyrotechnique utilisant un traceur à poudre. La mise en oeuvre d'une telle solution, et notamment le maintien d'une combustion stable, paraissent difficiles, voire impossibles, dans les conditions d'utilisation envisagées. De plus, la puissance lumineuse susceptible d'être émise en bande III semble insuffisante ;
- une solution utilisant un laser. Cette solution est prohibitive en termes de coût, de poids, d'encombrement et d'autonomie ; et
- des lampes de Nerst (barreau de matériau réfractaire, chauffé par effet Joule). Ces dernières sont trop fragiles et la puissance émise en bande III est bien insuffisante, pour les applications envisagées.

Par ailleurs, on connaît un dispositif pour simuler une signature en bande III, qui est basé sur l'émission d'un corps fortement émissif chauffé. Ce dispositif connu comprend un dôme en métal, qui est chauffé par un brûleur à propane. Ledit dispositif permet d'atteindre une luminance de l'ordre de 40 W/sr lorsqu'il est monté sur un engin volant qui vole à vitesse modérée (75 m/s).

Toutefois, ce dispositif connu ne peut être utilisé pour les applications envisagées dans la présente invention. En effet :
- le niveau de luminance obtenu est insuffisant (40 W/sr au lieu de 100 W/sr) ; et de plus
- le refroidissement dû au flux aérodynamique à la vitesse de vol élevée envisagée (280 m/s) provoquerait une chute de la température du dôme et l'effondrement du niveau de luminance.

La présente invention a pour objet de remédier à ces inconvénients. Elle concerne un émetteur de coût et d'encombrement réduits, permettant d'émettre des rayonnements infrarouges en bande III, qui présentent les caractéristiques précitées et qui sont susceptibles d'être utilisés dans les applications indiquées précédemment.

A cet effet, selon l'invention, ledit émetteur de rayonnement infrarouge en bande III est remarquable en ce qu'il comprend :
- une source d'émission comportant un matériau composite qui comprend un métal usuel et courant, par exemple du cuivre ou du nickel, sur lequel est déposée une couche mince d'oxyde présentant, par exemple une épaisseur de l'ordre de 50 µm, ledit oxyde présentant de plus une émissivité qui est :
   . inférieure à 0,2, au moins pour les longueurs d'onde de rayonnement émis, inférieures à 6 µm ; et
   . supérieure à 0,8, pour les longueurs d'onde comprises entre 8 µm et 10 µm ; et
- un dispositif de chauffage susceptible de chauffer ledit matériau composite de sorte qu'il émette un rayonnement infrarouge en bande III.

Ainsi, grâce notamment aux caractéristiques d'émissivité dudit oxyde (par exemple de l'oxyde d'aluminium, de magnésium ou d'ytrium), l'émetteur conforme à l'invention est susceptible d'émettre un rayonnement en bande III d'énergie lumineuse suffisante pour les applications envisagées. Comme de plus, le rayonnement émis présente une luminance très réduite en bandes I (1 µm - 1,5 µm) et II (3 µm - 5 µm), la consommation énergétique est réduite en conséquence, ce qui permet d'optimiser le rendement énergétique global dudit émetteur.

On notera que, par définition, l'émissivité d'un corps est une valeur sans dimension qui exprime le rapport entre la luminance émise par ce corps et la luminance maximale d'un corps idéal, dit "corps noir". Cette valeur varie, en fonction du matériau et de la longueur d'onde, entre 0 et 1.

En outre, par le dépôt de l'oxyde sur un métal, on remédie aux problèmes de coût, de robustesse, d'usinage, de chauffage et d'approvisionnement, qui existeraient si on utilisait de l'oxyde seul, avec les conditions de surface (150 cm2) et de température (800°C) envisagées ici.

De plus, l'utilisation d'un métal (par exemple du titane, du cuivre, du nickel ou du platine irradié) associé audit dispositif de chauffage permet un chauffage efficace dudit matériau composite à une température prescrite comprise entre 500°C et 1000°C, de préférence de l'ordre de 800°C.

De préférence, ledit métal présente une forme demi-sphérique et ledit oxyde est déposé sur la face externe demi-sphérique dudit métal.

Par ailleurs, de façon avantageuse, ledit dispositif de chauffage comprend des moyens pour régler la température de chauffage et il réalise de préférence le chauffage par effet Joule. D'autres modes de chauffage connus sont bien entendus également envisageables.

En outre, dans un mode de réalisation particulier, l'émetteur conforme à l'invention comporte de plus :
- un réflecteur permettant de diriger le rayonnement infrarouge émis par la source d'émission selon un angle solide prédéfini, ce qui permet d'augmenter le rendement global de l'émetteur ; et/ou
- un boîtier qui renferme la source d'émission, de manière à la protéger par rapport à l'extérieur, et qui est muni d'une fenêtre transparente aux rayonnements infrarouges émis par ladite source d'émission, ce qui permet notamment d'isoler la source émissive du flux aérodynamique externe.

La présente invention concerne également un matériau composite comportant un métal et un oxyde, pour l'émission de rayonnement infrarouge en bande III, ledit matériau composite et notamment l'oxyde présentant les caractéristiques précitées.

Les figures du dessin annexé feront bien comprendre comment l'invention peut être réalisée. Sur ces figures, des références identiques désignent des éléments semblables.
La figure 1 montre schématiquement un émetteur conforme à l'invention.
La figure 2 représente des courbes montrant l'émissivité respectivement d'un corps noir et d'un matériau composite conforme à l'invention, en fonction de la longueur d'onde.
La figure 3 représente des courbes montrant la luminance respectivement d'un corps noir et d'un émetteur conforme à l'invention, en fonction de la longueur d'onde.

L'émetteur 1 conforme à l'invention et représenté schématiquement sur la figure 1 est destiné à émettre un rayonnement infrarouge R en bande III, précisé ci-dessous.

A cet effet, ledit émetteur 1 comprend, selon l'invention :
- une source d'émission 2 comportant un matériau composite 3 qui comprend un métal 4 sur lequel est déposée une couche mince d'oxyde 5, ledit oxyde 5 présentant une émissivité E1, tel que représenté sur la figure 2, qui est :
   . inférieure à 0,2 au moins pour les longueurs d'onde λ inférieures à 6 µm ; et
   . supérieure à 0,8 et le plus proche possible de 1 pour les longueurs d'onde λ comprises entre 8 µm et 10 µm ; et
- un dispositif de chauffage 6 susceptible de chauffer ledit matériau composite 3 de sorte qu'il émette un rayonnement infrarouge en bande III.

On a de plus représenté sur la figure 2, en traits interrompus, l'émissivité E2 d'un corps noir parfait, qui est supposée être égale à 1 quelle que soit la longueur d'onde λ considérée.

La courbe E1 d'émissivité, représentée sur la figure 2, correspond à celle de l'oxyde d'aluminium (Al₂O₃) qui est l'oxyde préféré pour la mise en oeuvre de la présente invention.

Toutefois, d'autres oxydes peuvent également être utilisés pour la mise en oeuvre de l'invention, et notamment de l'oxyde de magnésium ou de l'oxyde d'ytrium.

On notera que l'émissivité E pour des longueurs d'onde λ supérieures à 10 µm est sans importance dans le cadre de la présente invention, puisque l'énergie émise pour de telles longueurs d'onde est négligeable.

On notera de plus que le fait d'utiliser un matériau composite 3, dont l'émissivité est proche de 1 dans la bande utile (bande III) et quasi-nulle pour les gammes de longueurs d'onde inférieures, permet de limiter les problèmes d'échauffement thermique et d'augmenter le rendement.

Dans un mode de réalisation préféré représenté sur la figure 1, ledit métal 4, de préférence un métal courant, par exemple du titane, du cuivre, du nickel ou du platine irradié, présente une forme demi-sphérique, par exemple de diamètre 15 cm, et ledit oxyde 5 est déposé sur la face externe demi-sphérique dudit métal 4, ce qui permet d'obtenir un rapport élevé entre la surface émissive et l'encombrement dudit matériau composite 3.

De préférence, ledit oxyde 5 est déposé sous forme d'une couche mince, dont l'épaisseur résulte d'un compromis entre les propriétés optiques de l'oxyde utilisé et les contraintes liées au procédé de dépôt mis en oeuvre, et est, par exemple, proche de 50 µm dans le cas de l'oxyde d'aluminium.

Dans le cadre de la présente invention, ledit oxyde 5 peut être déposé par différents procédés connus, par exemple par pulvérisation à plasma. Le choix du procédé dépend, de préférence, du type de métal et du type d'oxyde choisis. On peut en particulier utiliser des procédés de projection thermique, un procédé "PVD" ("Physical Vapor Deposition") ou un procédé "CVD" ("Chemical Vapor Deposition").

Par ailleurs, le dispositif de chauffage 6 comporte :
- des moyens 7 connus, par exemple des résistances électriques, représentés schématiquement et destinés à chauffer par effet Joule ledit métal 4 ;
- des moyens 8 connus, pour régler la température de chauffage, comme illustré par une liaison 9 ; et
- une unité 10 d'alimentation en courant électrique, reliée par une liaison 11 aux moyens 8.

Le dispositif de chauffage 6 n'est fourni qu'à titre d'exemple préféré. D'autres dispositifs de chauffage connus peuvent bien entendu également être utilisés.

Par ailleurs, selon l'invention, ledit émetteur 1 comporte de plus :
- un réflecteur métallique 12, par exemple de forme parabolique, centré autour du matériau composite 3 et permettant de diriger le rayonnement infrarouge R émis par ladite source émissive 2 selon un angle solide a prédéfini, ce qui permet d'augmenter le rendement global de l'émetteur 1 ; et
- un boîtier, dont on a uniquement représenté une fenêtre 13, destiné à protéger la source émissive 2 de l'extérieur, et notamment du flux aérodynamique externe lorsque l'émetteur 1 est monté sur un engin volant. Ladite fenêtre 13 est bien entendu transparente auxdits rayonnements infrarouges R.

Ainsi, grâce à l'invention, on peut émettre un rayonnement infrarouge R en bande III (8-12 µm) qui présente une luminance de 100 W/sr entre 8 et 10 µm, avec une surface émissive de par exemple 150 cm².

Sur la figure 3, on a représenté la luminance L (en W/st/m²/µm), pour une température de l'ordre de 800°C correspondant à la température de chauffage préférée, à savoir :
- d'une part, la luminance L1 de l'émetteur 1 conforme à l'invention ; et
- d'autre part, à titre de comparaison, la luminance L2 d'un corps noir, dans les mêmes conditions de mise en oeuvre.

On voit bien que l'émetteur 1 émet essentiellement en bande III, alors que le corps noir présente un pic de luminance très élevé situé entre 2 et 3 µm.

On notera qu'en plus des avantages précités, on réalise grâce à l'invention un compromis efficace entre l'encombrement et le rendement de l'émetteur 1. En effet, on rappellera que, concernant un corps noir, pour des températures supérieures à 1000°C, le gain en luminance en bande III devient de plus en plus réduit, l'énergie émise en bande I devient prépondérante et le rendement bande III / bande I, qui doit être important dans les applications envisagées dans la présente invention, s'effondre. L'optimum de rendement se situe à des températures modérées de 200°C. Cependant, pour de telles températures, la surface des matériaux nécessaire à l'obtention de la luminance souhaitée (100 W/sr dans 1,5 sr) en bande III est prohibitive (environ 10 000 cm²). Par conséquent, grâce à l'invention, on obtient un rendement élevé avec une source d'émission 2 de surface émissive réduite (150 cm²), chauffée à une température de l'ordre de 800°C.

A titre d'application préférée mais non exclusive, l'émetteur 1 conforme à l'invention peut être monté sur un engin volant, par exemple un engin cible de type C22, pour simuler la signature optique d'un aéronef. De plus, l'existence d'une luminance faible dans la gamme du proche infrarouge permet de ne pas perturber certains systèmes de guidage de missiles de destruction dudit engin cible, notamment des systèmes munis de traceur en bande I.

## Revendications

1. Emetteur de rayonnement infrarouge en bande III, comprenant :
- une source d'émission (2) comportant un matériau composite (3) qui comprend un métal (4) sur lequel est déposée une couche mince d'oxyde (5); et
- un dispositif de chauffage (6) susceptible de chauffer ledit matériau composite (3) de sorte qu'il émette un rayonnement infrarouge en bande III;
**caractérisé en ce que** ladite couche d'oxyde présentent une émissivité qui est :
inférieure à 0,2 au moins pour les longueurs d'onde de rayonnement
émis (R) inférieures à 6 µm ; et
supérieure à 0,8 pour les longueurs d'onde comprises entre 8 µm et 10 µm.

2. Emetteur selon la revendication 1,
**caractérisé en ce que** ladite couche mince présente une épaisseur de l'ordre de 50 µm.

3. Emetteur selon l'une des revendications 1 et 2,
**caractérisé en ce que** ledit oxyde (5) est de l'oxyde d'aluminium.

4. Emetteur selon l'une des revendications 1 et 2,
**caractérisé en ce que** ledit oxyde (5) est de l'oxyde de magnésium.

5. Emetteur selon l'une des revendications 1 et 2,
**caractérisé en ce que** ledit oxyde (5) est de l'oxyde d'ytrium.

6. Emetteur selon l'une des revendications 1 à 5,
**caractérisé en ce que** ledit métal (4) présente une forme demi-sphérique et **en ce que** ledit oxyde (5) est déposé sur la face externe demi-sphérique dudit métal (4).

7. Emetteur selon l'une des revendications 1 à 6,
**caractérisé en ce que** ledit dispositif de chauffage (6) comprend des moyens (8) pour régler la température de chauffage.

8. Emetteur selon l'une des revendications 1 à 7,
**caractérisé en ce que** ledit dispositif de chauffage (6) réalise un chauffage par effet Joule.

9. Emetteur selon l'une des revendications 1 à 8,
**caractérisé en ce qu'**il comporte de plus un réflecteur (12) permettant de diriger le rayonnement infrarouge (R) émis par ladite source d'émission (2) selon un angle solide prédéfini.

10. Emetteur selon l'une des revendications 1 à 9,
**caractérisé en ce qu'**il comporte de plus un boîtier qui renferme la source d'émission (2), de manière à la protéger par rapport à l'extérieur, et qui est muni d'une fenêtre (13) transparente au rayonnement infrarouge (R) émis par ladite source d'émission (2).

11. Matériau composite pour l'émission de rayonnement infrarouge en bande III, comportant un métal (4) et un oxyde (5), ledit oxyde (5) étant déposé sous forme de couche mince sur ledit métal; (4), ledit matériau composite étant **caractérisé en ce que** ladite couche d'oxyde (5) présente une émissivité qui est :
- inférieure à 0,2 pour les longueurs d'onde inférieures à 6 µm ; et
- supérieure à 0,8 pour les longueurs d'onde comprises entre 8 µm et 10 µm.

12. Matériau selon la revendication 11,
**caractérisé en ce que** ladite couche mince présente une épaisseur de l'ordre de 50 µm.

13. Matériau selon l'une des revendications 11 et 12,
**caractérisé en ce que** ledit oxyde (5) est de l'oxyde d'aluminium.

14. Matériau selon l'une des revendications 11 et 12,
**caractérisé en ce que** ledit oxyde (5) est de l'oxyde de magnésium.

15. Matériau selon l'une des revendications 11 et 12,
**caractérisé en ce que** ledit oxyde (5) est de l'oxyde d'ytrium.

16. Matériau selon l'une des revendications 11 à 15,
**caractérisé en ce que** ledit métal (4) présente une forme demi-sphérique et **en ce que** ledit oxyde (5) est déposé sur la face externe demi-sphérique dudit métal (4).

## Claims

1. An emitter of infrared radiation in band III, comprising:
- an emission source (2) comprising a composite material (3) which includes a metal (4) on which a thin oxide layer (5) is deposited ; and
- a heating device (6) which can heat said composite material (3) so that it emits infrared radiation in band III ;
**characterized in that** said oxide layer has an emissivity which is :
• less than 0.2, at least for wavelengths of emitted radiation (R) of less than 6 µm; and
• greater than 0.8 for wavelengths of between 8 µm and 10 µm.

2. The emitter as claimed in claim 1,
**characterized in that** said thin layer has a thickness of about 50 µm.

3. The emitter as claimed in one of claims 1 and 2,
**characterized in that** said oxide (5) is aluminum oxide.

4. The emitter as claimed in one of claims 1 and 2,
**characterized in that** said oxide (5) is magnesium oxide.

5. The emitter as claimed in one of claims 1 and 2,
**characterized in that** said oxide (5) is yttrium oxide.

6. The emitter as claimed in one of claims 1 to 5, **characterized in that** said metal (4) is hemispherical in shape and **in that** said oxide (5) is deposited on the hemispherical external face of said metal (4).

7. The emitter as claimed in one of claims 1 to 6, **characterized in that** said heating device (6) comprises means (8) for controlling the heating temperature.

8. The emitter as claimed in one of claims 1 to 7, **characterized in that** said heating device (6) heats by resistance heating.

9. The emitter as claimed in one of claims 1 to 8, **characterized in that** it also includes a reflector (12) allowing the infrared radiation (R) emitted by said emission source (2) to be directed in a predefined solid angle.

10. The emitter as claimed in one of claims 1 to 9, **characterized in that** it also includes a casing which contains the emission source (2), so as to protect it from the outside, and which is provided with a window (13) transparent to the infrared radiation (R) emitted by said emission source (2).

11. A composite material for the emission of infrared radiation in band III, comprising a metal (4) and an oxide (5), said oxide (5) being deposited in the form of a thin layer on said metal (4), said composite material being **characterized in that** said oxide layer (5) has an emissivity which is:
- less than 0.2 for wavelengths of less than 6 µm; and
- greater than 0.8 for wavelengths of between 8 µm and 10 µm.

12. The material as claimed in claim 11, **characterized in that** said thin layer has a thickness of about 50 µm.

13. The material as claimed in one of claims 11 and 12,
**characterized in that** said oxide (5) is aluminum oxide.

14. The material as claimed in one of claims 11 and 12,
**characterized in that** said oxide (5) is magnesium oxide.

15. The material as claimed in one of claims 11 and 12,
**characterized in that** said oxide (5) is yttrium oxide.

16. The material as claimed in one of claims 11 to 15,
**characterized in that** said metal (4) is hemispherical in shape and **in that** said oxide (5) is deposited on the hemispherical external face of said metal (4).

## Patentansprüche

1. Strahler für Infrarotstrahlung im Band III, der Folgendes umfasst:
- eine Emissionsquelle (2), die ein Verbundmaterial (3) aufweist, das ein Metall (4) umfasst, auf das eine dünne Schicht aus Oxid (5) aufgetragen ist; und
- eine Heizvorrichtung (6), die geeignet ist, das Verbundmaterial (3) so zu erhitzen, dass es eine Infrarotstrahlung im Band III emittiert,
**dadurch gekennzeichnet, dass** die Oxidschicht ein Emissionsvermögen aufweist, das:
• kleiner als 0,2 ist, zumindest bei emittierter Strahlung (R) mit Wellenlängen kleiner als 6 µm; und
• größer als 0,8 ist bei Wellenlängen im Bereich zwischen 8 µm et 10 µm.

2. Strahler nach Anspruch 1,
**dadurch gekennzeichnet, dass** die dünne Schicht eine Dicke in der Größenordnung von 50 µm aufweist.

3. Strahler nach einem der Ansprüche 1 und 2,
**dadurch gekennzeichnet, dass** das Oxid (5) Aluminiumoxid ist.

4. Strahler nach einem der Ansprüche 1 und 2,
**dadurch gekennzeichnet, dass** das Oxid (5) Magnesiumoxid ist.

5. Strahler nach einem der Ansprüche 1 und 2,
**dadurch gekennzeichnet, dass** das Oxid (5) Yttriumoxid ist.

6. Strahler nach einem der Ansprüche 1 bis 5,
**dadurch gekennzeichnet, dass** das Metall (4) die Form einer Halbkugel hat und dass das Oxid (5) auf der halbkugelförmigen Außenfläche des Metalls (4) aufgetragen ist.

7. Strahler nach einem der Ansprüche 1 bis 6,
**dadurch gekennzeichnet, dass** die Heizvorrichtung (6) Mittel (8) umfasst, um die Heiztemperatur zu regeln.

8. Strahler nach einem der Ansprüche 1 bis 7,
**dadurch gekennzeichnet, dass** die Heizvorrichtung (6) durch den Joule-Effekt heizt.

9. Strahler nach einem der Ansprüche 1 bis 8,
**dadurch gekennzeichnet, dass** er außerdem einen Reflektor (12) aufweist, der es erlaubt, die von der Emissionsquelle (2) emittierte Infrarotstrahlung (R) gemäß einem im Voraus definierten Raumwinkel zu leiten.

10. Strahler nach einem der Ansprüche 1 bis 9,
**dadurch gekennzeichnet, dass** er außerdem ein Gehäuse aufweist, das die Emissionsquelle (2) umschließt, um sie von außen her zu schützen, und dass es mit einem Fenster (13) versehen ist, das gegenüber der von der Emissionsquelle (2) emittierten Infrarotstrahlung (R) durchlässig ist.

11. Verbundmaterial für die Emission von Infrarotstrahlung im Band III, das ein Metall (4) und ein Oxid (5) aufweist, wobei das Oxid (5) in Form einer dünnen Schicht auf das Metall (4) aufgetragen ist;
wobei das Verbundmaterial **dadurch gekennzeichnet ist, dass** die Oxidschicht (5) ein Emissionsvermögen aufweist, das:
- kleiner als 0,2 ist bei Wellenlängen kleiner als 6 µm; und
- größer als 0,8 ist bei Wellenlängen im Bereich zwischen 8 µm et 10 µm.

12. Material nach Anspruch 11,
**dadurch gekennzeichnet, dass** die dünne Schicht eine Dicke in der Größenordnung von 50 µm aufweist.

13. Material nach einem der Ansprüche 11 und 12,
**dadurch gekennzeichnet, dass** das Oxid (5) Aluminiumoxid ist.

14. Material nach einem der Ansprüche 11 und 12,
**dadurch gekennzeichnet, dass** das Oxid (5) Magnesiumoxid ist.

15. Material nach einem der Ansprüche 11 und 12,
**dadurch gekennzeichnet, dass** das Oxid (5) Yttriumoxid ist.

16. Material nach einem der Ansprüche 11 bis 15,
**dadurch gekennzeichnet, dass** das Metall (4) die Form einer Halbkugel hat und dass das Oxid (5) auf der halbkugelförmigen Außenfläche des Metalls (4) aufgetragen ist.
